# EUROPÄISCHE PATENTSCHRIFT

(11) **EP 0 497 298 B1**
(45) Veröffentlichungstag und Bekanntmachung des Hinweises auf die Patenterteilung: **21.06.1995**
(21) Anmeldenummer: 92101441.1
(22) Anmeldetag: 29.01.1992
(51) Int. Cl.: D06P 1/30, D06P 3/60

(54) **Verfahren zum Klotzfärben von Zellulosefasern mit Schwefelschwarzfarbstoffen**
Process for the pad dyeing of cellulose fibers with black sulfur dyes
Procédé de teinture par foulardage de fibres cellulosiques avec des colorants noirs au soufre

(30) Priorität: 31.01.1991 DE 4102811
(43) Veröffentlichungstag der Anmeldung: 05.08.1992
(73) Patentinhaber: HOECHST AKTIENGESELLSCHAFT, 65926 Frankfurt am Main (DE)
(72) Erfinder: Hähnke, Manfred, Dr., W-6233 Kelkheim (Taunus) (DE); Saalfrank, Ullrich, W-6239 Eppstein/Taunus (DE); Schuster, Claus, W-6238 Hofheim am Taunus (DE); Steinbach, Joachim, W-6000 Frankfurt am Main (DE); Krauzpaul, Gerd, W-6237 Liederbach (DE)

(56) Entgegenhaltungen:
- FR-A- 2 635 795
- US-A- 4 801 303
- M. PETER & H. K. ROUETTE 'Grundlagender Textilveredlung' 1989 , DEUTSCHER FACHVERLAG , DE, FRANKFURT AM MAIN

## Beschreibung

Die vorliegende Erfindung liegt auf dem technischen Gebiet der Textilfärberei mit Schwefelfarbstoffen.

Schwefelfarbstoffe als solche können durch Zusammenschmelzen geeigneter organischer Verbindungen mit elementarem Schwefel oder Polysulfiden erhalten werden. Nach Verküpung mit Natriumsulfid werden die Schwefelfarbstoffe in Form ihrer alkalilöslichen reduzierten Verbindungen auf die Faser aufgebracht, wo der ursprüngliche Farbstoff durch anschließende Oxidation zurückgebildet wird. Der größte Teil aller wirtschaftlich bedeutsamen Schwefelfarbstoffe entfällt auf den Farbton Schwarz. Unter den Schwefelschwarz-Farbstoffen haben diejenigen mit der Colour Index Sammelbezeichnung C.I. Sulfur Black 1 die größte Bedeutung.

Ein Problem des herkömmlichen Färbens mit Schwefelschwarz unter Mitverwendung von Natriumsulfid oder Natriumhydrogensulfid stellt die Ökologie dar. Sulfid und Schwefelwasserstoff im Abwasser und in der Abluft sind für die zukünftige Anwendung von Schwefelschwarz nicht mehr akzeptabel. Es entstehen Probleme durch Geruchsbelästigung, akute Toxizität und durch hohe CSB-Werte (chemischer Sauerstoffbedarf) im Abwasser.

Das Sulfid kann im handelsüblichen Schwefelfarbstoff enthalten sein, und/oder es kann bei der färberischen Anwendung zugegeben werden.

Es hat in den letzten Jahren viele Versuche mit alternativen Reduktionsmitteln bei der färberischen Anwendung von Schwefelfarbstoffen und Küpenfarbstoffen gegeben. Keines dieser Systeme konnte für alle Farbstoffe die ökologischen Probleme unter Erhaltung oder gar Optimierung einer guten Farbausbeute lösen. Alternative Reduktionsmittel sind beispielsweise Natriumdithionit (Hydrosulfit), Natriumsulfoxylat, Natriumformaldehydsulfoxylat, Natriumboranat, Hydroxyaceton, Glycerinaldehyd, Thioglykolsäure, Formamidinsulfinsäure und Glukose.

Alle diese Reduktionsmittel haben bei der Färbung mit C.I. Sulfur Black 1 besonders bei der Pad-Steam-Färbung Nachteile. Man erhält beispielsweise eine unvollständige Reduktion des Farbstoffs (Folge: keine Farbausbeute), eine Überreduktion (Folge: Farbstoffzerstörung), oder man benötigt eine ganz exakt dimensionierte Menge des Reduktionsmittels (Folge: bei geringfügiger Veränderung der Färbeparameter kippt die Färbung um), was eine sichere praktische Anwendung verhindert.

Von der Glukose ist beispielsweise bekannt, daß man stets deutlich geringere Farbausbeuten erhalt als mit Sulfid und daß das erzielbare Schwarz im Farbton nicht sehr tief ist. Von Natriumdithionit weiß man, daß nur eine exakt dimensionierte Menge eine hohe und sichere Farbausbeute und damit ein tiefes Schwarz liefert.

Zum Bedrucken von Zellulosefasern mit Küpenfarbstoffen sind auch Mischungen und Umsetzungsprodukte aus Glukose und Natriumdithionit eingesetzt worden (Melliand, Textilberichte 1930, Seite 286).
Ein ökologisch vertretbares Verfahren zur Textilfärbung mit Schwefel-Schwarzfarbstoffen stand jedoch bislang noch aus.

Bei der vorliegenden Erfindung war also die Aufgabe gestellt, das Verfahren zum Klotzfärben von Zellulosefasern mit Schwefel-Schwarzfarbstoffen ökologisch günstig zu gestalten, das heißt, unter Vermeidung von Sulfiden als Reduktionsmittel bei gleichzeitig hoher Farbausbeute, tiefem Schwarzton, hoher Sicherheit und guter Reproduzierbarkeit.

Diese Aufgabe wird erfindungsgemäß dadurch gelöst, daß als Reduktionsmittel im alkalischen, wäßrigen Färbebad eine Mischung auf Basis von Dithionit mit mindestens einem reduzierenden Zucker verwendet wird.

Als reduzierende Zucker können Aldotriosen, Aldotetrosen, Aldopentosen und Aldehexosen, vorzugsweise Glukose, die in fester Form oder als Sirup/Melasse vorliegen kann, sowie deren Alkali-Abbauprodukte und Mischungen dieser Zucker verwendet werden. Als Dithionit kann ein beliebiges Alkalimetalldithionit, zweckmäßigerweise Natriumdithionit, verwendet werden.

Das Mischungsverhältnis kann zwischen 20 Gewichtstellen reduzierendem Zucker/80 Gewichtsteilen Natriumdithionit und 80 Gewichtsteilen reduzierendem Zucker/20 Gewichtsteilen Natriumdithionit bestehen. Vorzugsweise erfolgt die erfindungsgemäße Anwendung im Mischungsverhältnis zwischen 40 Gewichtsteilen reduzierendem Zucker/60 Gewichtsteilen Natriumdithionit und 60 Gewichtsteilen reduzierendem Zucker/40 Gewichtsteilen Natriumdithionit.

Der oder die reduzierenden Zucker und Dithionit können entweder separat oder als fertige Mischung der wäßrigen, alkalischen Färbeflotte vor der färberischen Anwendung zugesetzt werden. Die Färbeflotte enthält als Alkali Natriumhydroxid, Natriumcarbonat, Kaliumhydroxid und/oder Kaliumcarbonat, vorzugsweise eine Mischung aus Natriumhydroxid und Natriumcarbonat.

Neben der erfindungsgemäßen Reduktionsmittelmischung können noch weitere geeignete Reduktionsmittel, beispielsweise Hydroxiaceton, Natriumsulfoxylat oder Formamidinsulfinsäure, bei der Färbung zugegen sein.

Nach dem erfindungsgemäßen Verfahren anfärbbares Textilmaterial besteht aus Zellulosefasern, beispielsweise Baumwolle, Regeneratzellulose, Leinen, Bastfasern sowie solchem Textilmaterial, das aus einer Mischung aus Zellulosefasern mit Polyesterfasern besteht. Besonders geeignet ist das Verfahren für das Färben von Baumwolle.

Fur das erfindungsgemäße Klotzfärbeverfahren können Schwefelschwarz-Farbstoffe, Mischungen von Schwefelschwarz-Farbstoffen untereinander oder Gemische aus einem oder mehreren Schwefelschwarz-Farbstoffen mit einem oder mehreren geeigneten Schwefel-Buntfarbstoffen verwendet werden. Bevorzugt sind dabei Schwefelschwarz-Farbstoffe des Typs C.I. Sulfur Black 1 sowie deren Mischungen oder Kombinationen untereinander oder mit geeigneten Schwefel-Buntfarbstoffen, wobei C.I. Sulfur Black 1 Hauptkomponente ist C.I. Sulfur Black 1 kann erfindungsgemäß in Form einer wäßrigen Dispersion, eines wasserlöslichen Produkts des Typs C.I. Soluble Sulfur Black 1 oder in Form einer wäßrigen Lösung von C.I. Leuco Sulfur Black 1 und/oder Soluble Sulfur Black 1 eingesetzt werden. Besonders bevorzugt sind Produkte des Typs C.I. Soluble Sulfur Black 1.

Das erfindungsgemäße Verfahren kann nach einem üblichen Einbad - oder Zweibad-Pad-Steam-Verfahren mit oder ohne Zwischentrocknung, einem Pad-Roll-Verfahren oder einem Pad-Dry-Verfahren durchgeführt werden.

Die Färbung mit den erfindungsgemäßen Mischungen aus reduzierenden Zuckern und Natriumdithionit kann bei Färbeverfahren mit Dämpfvorgang vorzugsweise bei Temperaturen zwischen 100°C und 105°C, bei Färbeverfahren mit Trocknungsvorgang zwischen 100°C und 140°C erfolgen.

Bei der Klotzfärbung nach dem Einbad-Pad-Steam-Verfahren enthält die alkalische Färbeflotte den Farbstoff sowie die erfindungsgemäße Mischung aus der reduzierenden Zuckerkomponente und Dithionit. Die Färbeflotte wird auf das Färbegut aufgeklotzt, anschließend wird das Färbegut gedämpft und in üblicher Weise mit einer Oxidationsflotte reoxidiert.

Das Zweibad-Pad-Steam-Verfahren ist bei der Klotzfärbung von mercerisierter Baumwolle mit geeigneten wasserlöslichen sulfidfreien Schwefelfarbstoffen bevorzugt. Dabei wird der Farbstoff zunächst ohne Alkali und Reduktionsmittel aufgeklotzt, dann zwischengetrocknet, mit Alkali und Reduktionsmittel überklotzt und schließlich durch Dämpfen fixiert.

Für die Färbung von Mischungen aus Zellulosefasern und Polyesterfasern wird zweckmäßigerweise das Thermosol/Einbad-Pad-Steam-Verfahren angewandt. Dabei wird das Mischgewebe mit einem üblichen Dispersionsfarbstoff nach dem Thermosol-Verfahren vorgefärbt. Ohne Zwischenreinigung wird mit einer alkalischen, den Schwefelfarbstoff und das Reduktionsmittel enthaltenden Färbeflotte überklotzt, anschließend gedämpft und reoxidiert. Es wurde gefunden, daß die erfindungsgemäße Verwendung von Glukose und Dithionit zu einer wesentlich besseren Zerstörung der Dispersionsfarbstoff-Anschmutzung führt als Sulfid oder als Glukose alleine. Bei der Färbung mittels Glukose plus Dithionit kann also eine reduktive Zwischenreinigung nach der Thermosolierung völlig entfallen.

Beim Färben gemäß vorliegender Erfindung, insbesondere bei Einsatz von C.I. Soluble Sulfur Black 1, erzielt man in sicherer, reproduzierbarer Weise Schwarzfärbungen mit tiefem neutralem Schwarzton. Der erzielbare Schwarzton bei Anwendung von Glukose allein als Reduktionsmittel ist farbschwach und bräunlich. Auch die Färbung mit Natriumsulfid als Reduktionsmittel führt zu einem schwächeren und leicht bräunlichen Schwarzton. Innerhalb der angegebenen Schwankungsbreiten der Chemikalien-Mengen bleibt die Färbesicherheit und Reproduzierbarkeit voll erhalten. Die Klotzflottenstabilität ist genauso gut wie bei sulfidisch rezeptierten Klotzflotten.

Die nach dem erfindungsgemäßen Verfahren erzielbaren Echtheitseigenschaften sind besser, als wenn nur mit Glukose oder mit Natriumsulfid gefärbt wird. Dies gilt im besonderen Ausmaß bei der Färbung von Mischungen aus Polyesterfasern und Baumwolle nach dem Thermosol/Einbad-Pad-Steam-Verfahren.

Das erfindungsgemäße Verfahren der sulfidfreien oder sulfidarmen Schwefelfärbung kann grundsätzlich auch bei Ausziehfärbungen angewendet werden. Dies ist jedoch nicht Gegenstand der vorliegenden Erfindung.

Die nachfolgenden Beispiele dienen der Erläuterung des Erfindungsgedankens. Teile bedeuten Gewichtsteile, % bedeuten Gewichtsprozent.

### Beispiele

1) 100 g eines Baumwollgewebes wurden bei etwa 20°C mit einer Färbeflotte geklotzt (Flottenaufnahme 80 %), enthaltend 100 g/l eines handelsüblichen pulverförmigen Farbstoffs gemäß C.I. Soluble Sulfur Black 1, 1 g/l eines handelsüblichen alkalibeständigen Netzmittels (Typ sekundäres Alkansulfonat), 13 g/l Natriumhydroxid, 20 g/l wasserfreies Natriumcarbonat, 30 g/l Glukose und 30 g/l Natriumdithionit. Es wurde 1 Minute bei 102 bis 103°C im luftfreien Dämpfer gedämpft, anschließend wurde gespült und reoxidiert durch 10-minütiges Behandeln bei 70°C in einer Flotte enthaltend 2 g/l Natriumbromat, 3 cm³/l Essigsäure 60 %, 0,1 g/l Natriummetavanadat. Nach dem Spülen und Trocknen erhielt man eine tiefe Schwarzfärbung mit klarem, blaustichigem Schwarzton.
2) 100 g eines Mischgewebes aus 50 % Polyesterfasern und 50 % Baumwolle wurden bei 50°C mit einer Färbeflotte geklotzt (Flottenaufnahme 65 %), enthaltend 240 g/l eines handelsüblichen flüssigen Farbstoffs gemäß C.I. Soluble Sulphur Black 1, 10 g/l Natriumhydroxid, 10 g/l wasserfreies Natriumcarbonat, 25 g/l Glukose und 25 g/l Natriumdithionit. Man dämpfte 90 Sekunden bei 100°C, spülte und reoxidierte durch 5-minütiges Behandeln bei 70°C mit einer Lösung, enthaltend 3 cm³/l Wasserstoffperoxid 35 %, 3 cm³/l Essigsäure 60 % und 1g/l kristallisiertes Natriumacetat. Nach anschließendem Spülen und Trocknen erhielt man eine Melange-Färbung aus ungefärbtem Polyesteranteil und tiefschwarzer Baumwolle.
3) 100 g eines Baumwollgewebes (Frottee) klotzte man bei etwa 20°C und bei einer Flottenaufnahme von 100 % mit einer Färbeflotte, welche 70 g/l des im Beispiel 1 genannten Farbstoffs sowie 10 g/l eines handelsüblichen Farbstoffs gemäß C.I. Sulfur Black 6, außerdem 30 cm³/l Natriumhydroxid 1,36 kg/l (38°Bé), 10 g/l Kaliumcarbonat, 100 g/l eines 30 %igen wäßrigen Glukosesirups und 30 g/l Natriumdithionit enthielt. Nach dem Dämpfen bei 105°C spülte man und behandelte 15 Minuten bei 40°C mit einer Oxidationsflotte, welche 3 cm³/l Wasserstoffperoxid 35 % enthielt. Man erhielt eine rotstichige tiefe Schwarzfärbung.
4) Den in Beispiel 3 genannten Farbstoff C.I. Sulfur Black 6 ersetzte man durch eine gleiche Menge C.I. Sulfur Black 7 oder 11. Man erhielt eine gleichwertige Färbung.
5) Ein Baumwollgewebe wurde mit 1 Liter einer Färbeflotte geklotzt (Flottenaufnahme 80 %), welche aus 200 g C.I. Leucosulfur Black 1, 1 g eines Netzmittels, 80 cm³ Natriumhydroxid 1,36 kg/l (38°Bé), 15 g Galactose, 15 g Dextrin und 30 g Natriumdithionit hergestellt wurde. Es wurde gedämpft, gespült, reoxidiert, getrocknet, und man erhielt eine tiefe Schwarzfärbung.
6) Ein Mischgewebe aus 70 % Polyesterfasern und 30 % Baumwolle wurde, wie in der Praxis üblich, mit einem handelsüblichen Dispersionsschwarz, basierend auf C.I. Disperse Yellow 114, C.I. Disperse Red 167, C.I. Disperse Blue 79:1 nach dem Thermosol-Verfahren vorgefärbt. Ohne Zwischenreinigung wurde bei etwa 20°C mit einer Flotte, welche wie im Beispiel 1 zusammengesetzt war, überklotzt. Dann wurde 1 Minute bei 100°C bis 102°C gedämpft, gespült und reoxidiert. Man erhielt eine Schwarzfärbung, welche bei der Prüfung der Waschechtheit bei 60°C mit Haushaltswaschmitteln gegen Mehrfaserband als Begleitmaterial ein viel besseres Resultat lieferte als bei der konventionellen Färbung mit C.I. Sulfur Black 1 mit Natriumsulfid.
7) Ein Zellwollgewebe wurde bei 20 bis 30°C mit einer Färbeflotte geklotzt (Flottenaufnahme 90 %), welche 300 g/l eines handelsüblichen flüssigen Farbstoffs gemäß C.I. Soluble Sulfur Black 1, 40 cm³/l Natriumhydroxid 38°Bé, 20 g/l wasserfreies Natriumcarbonat, 20 g/l Glycerinaldehyd und 30 g/l Natriumdithionit enthielt. Nach dem Dämpfen, Spülen, Reoxidieren und Trocknen erhielt man eine tiefe Schwarzfärbung.
8) Es wurden 12 g Glukose und 48 g Natriumdithionit eingesetzt und ansonsten wie im Beispiel 1 angegeben verfahren. Man erhielt ebenfalls eine tiefe Schwarzfärbung.
9) Es wurden 40 g Glukose und 10 g Natriumdithionit eingesetzt, der in Beispiel 1 verwendete Farbstoff durch 200 g einer 25%igen wäßrigen Dispersion von C.I. Sulfur Black 1 ersetzt und ansonsten gemäß den Angaben in Beispiel 1 verfahren. Man erhielt ebenfalls ein tiefes Schwarz.
10) 100 kg einer Webware aus mercerisierter Baumwolle wurden bei etwa 20°C mit einer Flotte geklotzt, welche 350 g/l eines handelsüblichen flüssigen Farbstoffs des Typs C.I. Soluble Sulfur Black 1, 5 cm³/l Essigsäure 60 %, 3 g/l eines Netzmittels, 15 g/l eines handelsüblichen Migrationsinhibitors auf Basis Polyacrylat enthielt. Es wurde mit 70 % Flottenaufnahme geklotzt und auf einer Hotflue zwischengetrocknet. Anschließend überklotzte man bei etwa 20°C mit einer Chemikalienflotte, enthaltend 50 g/l der verwendeten Farbstoffklotzflotte, 60 cm³/l Natriumhydroxid 32,5 %, 20 g/l wasserfreies Natriumcarbonat, 20 g/l Glukose und 40 g/l Natriumdithionit bei einer Flottenaufnahme von 80 %. Man erhielt nach der üblichen Fertigstellung eine brillante, tiefe Schwarzfärbung.
11) Ein Baumwollgewebe wurde bei 50 bis 60°C mit einer Flotte geklotzt (Flottenaufnahme 80 %), welche 200 g/l eines handelsüblichen Farbstoffs gemäß C.I. Leucosulfur Black 1, 25 cm³/l Natriumhydroxid 50 %, 40 g/l Glukose und 20 g/l Natriumdithionit enthielt. Nach dem Klotzen trocknete man für 20 Sekunden in einem Luftgang und anschließend über bombagierten Trockenzylindern. Man erhielt ein tiefes Schwarz.

## Patentansprüche

1. Verfahren zum Klotzfärben von Zellulosefasern mit Schwefel-Schwarzfarbstoffen, dadurch gekennzeichnet, daß als Reduktionsmittel im alkalischen, wäßrigen Färbebad eine Mischung auf Basis von Dithionit mit mindestens einem reduzierenden Zucker verwendet wird.

2. Verfahren nach Anspruch 1, dadurch gekennzeichnet, daß als reduzierender Zucker eine Aldotriose, Aldotetrose, Aldopentose oder Aldohexose, vorzugsweise Glukose, sowie deren Alkali-Abbauprodukte oder eine Mischung aus reduzierenden Zuckern verwendet wird.

3. Verfahren nach Anspruch 1, dadurch gekennzeichnet, daß als Dithionit ein Alkalimetalldithionit, vorzugsweise Natriumdithionit, verwendet wird.

4. Verfahren gemäß Anspruch 1, dadurch gekennzeichnet, daß als Zellulosefasern Baumwolle, Regeneratzellulose oder Leinen, vorzugsweise Baumwolle, gefärbt werden.

5. Verfahren gemäß Anspruch 1, dadurch gekennzeichnet, daß die Zellulosefasern in Mischung mit Polyesterfasern vorliegen.

6. Verfahren nach mindestens einem der Ansprüche 1 bis 5, dadurch gekennzeichnet, daß das Klotzfärben nach einem Einbad- oder Zweibad-Pad-Steam-Verfahren mit oder ohne Zwischentrocknung durchgeführt wird.

7. Verfahren nach mindestens einem der Ansprüche 1 bis 4, dadurch gekennzeichnet, daß das Klotzfärben nach einem Pad-Dry-Verfahren durchgeführt wird.

8. Verfahren gemäß Anspruch 1, dadurch gekennzeichnet, daß ein reiner Schwefelschwarz-Farbstoff, vorzugsweise aus der Kasse C.I. Sulfur Black 1, eine Mischung von Schwefelschwarz-Farbstoffen untereinander oder ein Gemisch aus einem oder mehreren Schwefelschwarz-Farbstoffen mit einem oder mehreren anderen Schwefel-Buntfarbstoffen verwendet wird.

9. Verfahren gemäß Anspruch 8, dadurch gekennzeichnet, daß aus der Klasse des Schwefelschwarz-Farbstoffes C.I. Sulfur Black 1 ein oder mehrere Produkte des Typs C.I. Leuco Sulfur Black 1 und/oder C.I. Soluble Sulfur Black 1, vorzugsweise C.I. Soluble Sulfur Black 1, für das Färben verwendet werden.

## Claims

1. A process for pad-dyeing cellulose fibers with sulfur black dyes, which comprises using in the alkaline, aqueous dyebath a reducing agent comprising a dithionite-based mixture with at least one reducing sugar.

2. The process of claim 1, wherein the reducing sugar used is an aldotriose, aldotetrose, aldopentose or aldohexose, preferably glucose, or an alkali degradation product thereof or a mixture of reducing sugars.

3. The process of claim 1, wherein the dithionite used is an alkali metal dithionite, preferably sodium dithionite.

4. The process of claim 1, wherein the cellulose fibers dyed are cotton, regenerated cellulose or linen, preferably cotton.

5. The process of claim 1, wherein the cellulose fibers are present in a blend with polyester fibers.

6. The process of at least one of claims 1 to 5, wherein the pad-dyeing is carried out as a single-bath or two-bath pad-steam process with or without intermediate drying.

7. The process of at least one of claims 1 to 4, wherein the pad-dyeing is carried out as a pad-dry process.

8. The process of claim 1, wherein the sulfur black dye used is a pure sulfur black dye, preferably a C.I. Sulfur Black 1, a mixture of sulfur black dyes with each other or a mixture of one or more sulfur black dyes with one or more other colored sulfur dyes.

9. The process of claim 8, wherein the C.I. Sulfur Black 1 used comprises one or more products of the type C.I. Leuco Sulfur Black 1 and/or C.I. Soluble Sulfur Black 1, preferably C.I. Soluble Sulfur Black 1.

## Revendications

1. Procédé de teinture par foulardage de fibres cellulosiques avec des colorants noirs au soufre, procédé caractérisé en ce que l'on opère avec un mélange à base d'un dithionite avec au moins un sucre réducteur, comme agent réducteur, dans un bain de teinture aqueux alcalin.

2. Procédé selon la revendication 1, caractérisé en ce qu'on utilise, comme sucre réducteur, un aldotriose, un aldotétrose, un aldopentose ou un aldohexose, de préférence du glucose, ainsi que leurs produits de dégradation aux alcalis ou un mélange de sucres réducteurs.

3. Procédé selon la revendication 1, caractérisé en ce que le dithionite employé est un dithionite de métal alcalin, de préférence le dithionite de sodium.

4. Procédé selon la revendication 1, caractérisé en ce que l'on teint, comme fibres cellulosiques, du coton, de la cellulose régénérée ou du lin, de préférence du coton.

5. Procédé selon la revendication 1, caractérisé en ce que les fibres cellulosiques sont mélangées avec des fibres d'un polyester.

6. Procédé selon au moins une des revendications 1 à 5, caractérisé en ce que l'on effectue la teinture par foulardage par un procédé dit Pad-Steam (foulardage-vaporisage) à un bain ou deux bains, avec ou sans séchage intermédiaire.

7. Procédé selon au moins une des revendications 1 à 4, caractérisé en ce que l'on effectue la teinture par foulardage par un procédé dit Pad-Dry (foulardage-séchage).

8. Procédé selon la revendication 1, caractérisé en ce que l'on opère avec un colorant noir au soufre pur, de préférence de la catégorie Sulfur Black 1 du C.I., avec un mélange de colorants noirs au soufre entre eux ou avec un mélange d'un ou de plusieurs colorants noirs au soufre avec un ou plusieurs autres colorants au soufre de diverses couleurs.

9. Procédé selon la revendication 8, caractérisé en ce que, parmi la catégorie du colorant noir au soufre du Sulfur Black 1 du C.I., on utilise, pour la teinture, un ou plusieurs produits du type Leuco Sulfur Black 1 du C.I. et/ou Soluble Sulfur Black 1 du C.I., de préférence Soluble Sulfur Black 1 du C.I.
